# EUROPÄISCHE PATENTSCHRIFT

(11) **EP 0 555 666 B1**
(45) Veröffentlichungstag und Bekanntmachung des Hinweises auf die Patenterteilung: **21.05.1997**
(21) Anmeldenummer: 93100859.3
(22) Anmeldetag: 21.01.1993
(51) Int. Cl.: A63B 49/02, A63B 49/10

(54) **Verfahren zur herstellung eines Tennisschlägerrahmens**
Method of manufacture of a tennis racket frame
Procédé de fabrication d'un cadre de raquette de tennis

(30) Priorität: 29.01.1992 DE 4202335
(43) Veröffentlichungstag der Anmeldung: 18.08.1993
(62) Teilanmeldung aus: 96118475.1
(73) Patentinhaber: CYTEC TECHNOLOGY CORP., West Paterson New Jersey 07424 (US)
(72) Erfinder: Greening, Giorgio, Dr., W-6101 Rossdorf (DE); Saguet, Philippe, F-69005 Lyon (FR); Laws, Regina, W-6940 Weinheim (DE); Ittemann, Peter, Dr., W-6800 Mannheim 31 (DE)
(74) Vertreter: Hiltl, Elmar, Dr.

(56) Entgegenhaltungen:
- EP-A- 0 156 599
- EP-A- 0 411 437
- EP-A- 0 432 398
- DE-A- 2 207 802
- GB-A- 2 234 909

## Beschreibung

Die Erfindung betrifft ein Verfahren zur Herstellung eines Tennisschlägerrahmens aus rohrförmigem Faserverbundwerkstoff auf Basis von Thermoplastfaser/Kohlenstoffaser-Hybridgarn. Hybridgarne, in denen Thermoplastfasern und Verstärkungsfasern innig vermischt sind, werden in den letzten Jahren in zunehmendem Maße zur Herstellung von Hochleistungsverbundwerkstoffen verwendet. Die Hybridgarne sowie daraus hergestellte Flächengebilde, z.B. Geflechte, sind sehr flexibel und deshalb beliebig verformbar. Wenn man sie durch Verpressen bei Temperaturen oberhalb des Erweichungspunktes des Thermoplasten konsolidiert, schmilzt dieser und bildet eine Matrix, in der die Verstärkungsfasern in Vorzugsrichtung orientiert eingelagert sind.

Aus derartigen Hybridgarngeflechten werden auch Tennisschlägerrahmen hergestellt. Man geht dabei von einem rohrförmigen Geflecht aus, in das man einen aufblasbaren Schlauch einführt. Das Geflecht wird in Form eines Tennisschlägers zusammengelegt. Dieses Gebilde wird in eine Metallform eingelegt, der Schlauch wird aufgeblasen, und das Werkzeug wird erhitzt, so daß das Geflecht zu einem faserverstärkten Rohr konsolidiert. Probleme bereitet dabei der Aufbau der "Brücke" zwischen den beiden Schenkeln des Griffes, welche zur Stabilisierung des Schlägers notwendig ist.

Es ist nicht möglich, den aufblasbaren Schlauch, der im äußeren Rahmen des Tennisschlägers liegt, auch in die Brücke zu verlegen, um damit die Brücke an das Rohr, aus dem der Rahmen geformt wird, direkt anzubinden und beide gemeinsam unter Druck zu setzen. Man hat deshalb schon versucht, ein brückenförmiges Gebilde aus duroplastischem Polyurethanschaum mit Hybridgarngeflecht zu überziehen, dieses Gebilde zwischen die Schenkel des Rahmens einzulegen und zusammen mit dem Rahmen zu konsolidieren. Dabei entsteht aber kein genügender Innendruck in der Brücke, so daß hier das Hybridgarngeflecht nicht ausreichend konsolidiert wird. Dies führt zu porösen Schwachstellen, welche bei den hohen Torsions- und Zugbelastungen, welchen gerade die Brücke des Tennisschlägers ausgesetzt ist, Anlaß zu Bruch geben kann.

Aus der DE-A 22 07 802 ist ein Tennisschläger bekannt, der aus einem Rahmen und aus einem Steg aufgebaut ist. Der Rahmen besteht aus einem Kunststoffrohr, das mit aus Kohlenstoff bestehenden Fasern verstärkt ist. Der Steg ist rohrförmig ausgebildet und ist mit einem thermoplastischen Material ausgeschäumt. Beide Elemente werden zunächst getrennt vorgefertigt und in einem anschließenden Arbeitsgang derart zusammengefügt, daß sie eine stoffschlüssige Verbindung schaffen.

Die EP-A 0 411 437 offenbart ein Verfahren zur Herstellung von expandierbarem Granulat und Schaumstoffen daraus. Diese Kunststoffe werden durch Verwendung eines Treibmittels hergestellt. Dazu werden das Treibmittel und das granulierte Kunststoffmaterial in einem Extruder gemischt. Das resultierende Material wird gekühlt, um eine unkontrollierte Expansion zu vermeiden.

Der Erfindung lag also die Aufgabe zugrunde, eine bessere Lösung für das genannte Problem zu finden.

Diese Aufgabe wird erfindungsgemäß durch das im Anspruch 1 gegebene Verfahren gelöst. Granulat oder einen Strang aus treibmittelhaltigem,

Abbildung 1 zeigt eine Skizze des fertigen Tennisschlägerrahmens, wobei mit (1) der Griff, mit (2) die beiden Schenkel und mit (3) die Brücke bezeichnet sind.

Hybridgarn aus Kohlenstoffasern und Thermoplastfasern sowie ein bevorzugtes Verfahren zu seiner Herstellung und die Verarbeitung zu Verbundwerkstoffen sind in EP-B 0 156 599 beschrieben. Dort wird auch erwähnt, daß aus dem Hybridgarn Gewebe hergestellt werden kann, das man zu Verbundkörpern verarbeiten kann.

Bevorzugte thermoplastische Kunststoffe für die Thermoplastfasern sind z.B. Polypropylen, Polyethylenterephthalat, Polybutylenterephthalat, Polyphenylsulfid, Polysulfone, Polyethersulfone und Polyetherketone; besonders geeignet sind Polyamide, wie Polyamid-6 und Polyamid-6,6.

Die thermoplastischen Kunststoffe für den Kunststoffschaum können grundsätzlich die gleichen Thermoplasten sein, wie die, aus denen die Fasern bestehen. Die Erweichungspunkte sollen in der gleichen Größenordnung oder etwas niedriger liegen. Grundsätzlich sollen die Thermoplaste so gewählt werden, daß die Erweichungstemperatur des treibmittelhaltigen thermoplastischen Kunststoffs etwas niedriger liegt als die Temperatur, bei der das Hybridgarn konsolidiert wird. Bevorzugt sind Polyamide, Polyester und Polyetherimide sowie Polysulfone und Polyethersulfone.

Das Granulat bzw. der Strang aus treibmittelhaltigem thermoplastischem Kunststoff kann, wie z.B. in DE-A 39 25 740 beschrieben, durch Extrudieren von treibmittelhaltigem Granulat hergestellt werden. Als Treibmittel kommen bevorzugt niedrig siedende Flüssigkeiten in Frage, die den Thermoplasten nicht lösen, sondern höchstens quellen, vorzugsweise in Mengen von 1 bis 20, insbesondere von 2 bis 10 Gew.-%. Geeignete Treibmittel sind z.B. halogenierte Kohlenwasserstoffe, wie Dichlormethan und Chlorbenzol, Ketone, wie Aceton und Methylethylketon, Ether, Alkohole, Wasser und Gemische davon. Grundsätzlich können auch chemische Treibmittel, wie Azoverbindungen und Carbonate verwendet werden.

Zur Herstellung des erfindungsgemäßen Tennisschlägerrahmens wird zunächst ein rohrförmiges Geflecht aus dem Hybridgarn gebildet. Der Durchmesser des Rohrgeflechts richtet sich danach, wie dick der Rahmen an der jeweiligen Stelle sein soll; am Griff ist das Rohr im allgemeinen dicker als am ovalen Ring. Die Wanddicke des Geflechts liegt in der Größenordnung von 1 bis 2 mm. Man führt dann einen flexiblen, dünnwandigen (0,05 bis 2,0 mm) aufblasbaren Schlauch, vorzugsweise aus einem Kautschuk oder aus einer hochschmelzenden Kunststoffolie, in das rohrförmige Geflecht ein, anschließend wird das rohrförmige Geflecht in Form eines Tennisschlägerrahmens zusammengelegt.

Nun wird die Brücke gebildet. Dazu formt man wieder ein rohrförmiges Hybridgarngeflecht, welches etwa die Länge der späteren Brücke hat und an beiden Enden jeweils zwei zungenförmige Segmente aufweist. In dieses Geflecht wird treibmittelhaltiges Thermoplast-Granulat bzw. Thermoplast-Strang eingegeben, zweckmäßigerweise in einem flachgelegten, flexiblen, dünnwandigen Schlauch, vorzugsweise aus dem gleichen thermoplastischen Kunststoff wie die Thermoplastfasern oder einem höherschmelzenden Kunststoff. Die Menge des eingefüllten Granulats sowie die Menge des darin enthaltenen Treibmittels bestimmen die Dichte des Schaums, der sich beim Erhitzen bildet, sowie den Innendruck, der dabei aufgebaut werden soll. Die Dichte soll zwischen 20 und 400 g/l, insbesondere zwischen 50 und 200 g/l liegen; der Innendruck in der Größenordnung von 5 bis 10 bar. Dieses Stück rohrförmigen Hybridgeflechts wird dann als Brücke so zwischen die Schenkel des Rahmens gelegt, daß die beiden Schenkel von den zungenförmigen Segmenten an den Endes des Geflechts umfaßt werden. Dieser Zustand ist in Abbildung 2 dargestellt.

Das Gebilde wird dann in eine mehrteilige, vorzugsweise zweiteilige Metallform gelegt, deren Innenflächen der gewünschten Form des fertigen Tennisschlägerrahmens entsprechen. Die Form wird geschlossen und der Schlauch wird zu einem Innendruck in der Größenordnung von 5 bis 10 bar aufgeblasen, wodurch das Hybridgarngeflecht gegen die Formwand gepreßt wird. Das Werkzeug wird dann auf eine Temperatur oberhalb des Schmelzpunktes der Thermoplastfasern erhitzt und etwa 3 bis 30 min bei dieser Temperatur gehalten. Das Aufblasen des Schlauchs kann auch gleichzeitig mit oder nach dem Erhitzen des Werkzeugs vorgenommen werden. Im Fall der Verwendung von Polyamidfasern liegt die Werkzeugtemperatur bei etwa 300°C. Dabei verschmelzen die Fasern zu einer konsolidierten Kunststoffmatrix, in der die Kohlenstoffasern orientiert eingelagert sind. Dabei verbinden sich auch die beiden Enden des Rohres und bilden den Griff des Schlägers, ferner verbinden sich die zungenförmigen Segmente der Brücke mit den Schenkeln, so daß die Brücke fest in den Rahmen eingebunden wird. Bei ausreichend hoher Werkzeugtemperatur schmilzt auch das Thermoplastgranulat in der Brücke auf, gasförmiges Treibmittel wird freigesetzt und preßt die Wände des die Brücke bildenden Geflechts fest an die Formwand, so daß auch dieses Hybridgarngeflecht konsolidiert. Das Werkzeug wird dann abgekühlt, der fertige Rahmen entformt und gegebenenfalls nachbearbeitet. Der flexible Schlauch kann herausgezogen oder im Rahmen belassen werden.

## Patentansprüche

1. Verfahren zur Herstellung eines Tennisschlägerrahmens mit folgenden Schritten:
a. Bildung eines aus Schenkeln bestehenden Rahmens, der aus einem rohrförmigen Geflecht aus Thermoplastfaser/Kohlenstoffaser-Hybridgarn gebildet ist, in welches ein flexibler, dünnwandiger, aufblasbarer Schlauch eingeführt wird;
b. Einfügen einer Brücke aus rohrförmigem Hybridgarngeflecht zwischen die Schenkel;
c. Einlegen des Rahmens und der Brücke in eine mehrteilige, verschließbare Metallform;
d. Aufblasen des Schlauchs; und
e. Erhitzen der Metallform auf eine Arbeitstemperatur,
dadurch gekennzeichnet,
f. daß die Brücke vor dem Erhitzen der Metallform teilweise mit Granulat oder einem Strang aus einem treibmittelhaltigen thermoplastischen Kunststoff gefüllt wird.

2. Verfahren nach Anspruch 1, dadurch gekennzeichnet, daß die Brücke an den Enden jeweils zwei zungenförmige Segmente aufweist, die die Schenkel umfassen.

3. Verfahren nach Anspruch 1 oder 2, dadurch gekennzeichnet, daß das Aufblasen des Schlauchs gleichzeitig mit oder nach dem Erhitzen der Metallform erfolgt.

4. Verfahren nach einem der Ansprüche 1 bis 3, dadurch gekennzeichnet, daß der treibmittelhaltige, thermoplastische Kunststoff eine Schmelztemperatur hat, die unterhalb der Arbeitstemperatur von der Metallform liegt, so daß er beim Erhitzen der Metallform aufschäumt.

5. Verfahren nach einem der vorhergehenden Ansprüche, dadurch gekennzeichnet, daR das Hybridgarn der Brücke ein Thermoplastfaser/Kohlenstoffaser-Hybridgarn ist.

6. Verfahren nach einem der vorhergehenden Ansprüche, dadurch gekennzeichnet, daß das treibmittelhaltige Granulat in einem flexiblen, dünnwandigen, aufblasbaren Schlauch enthalten ist, welcher in das Hybridgarngeflecht der Brücke eingeführt wurde.

7. Verfahren nach einem der vorhergehenden Ansprüche, dadurch gekennzeichnet, daß der Rahmen und die Brücke aus konsolidiertem Thermoplastfaser/KohlenstoffaserHybridgarn bestehen.

8. Verfahren nach einem der vorhergehenden Ansprüche, dadurch gekennzeichnet, daß der geschäumte thermoplastische Kunststoff in der Brücke eine Dichte ezwischen 20 g/l und 400 g/l aufweist.

9. Verfahren nach einem der vorhergehenden Ansprüche, dadurch gekennzeichnet, daß die Thermoplastfasern aus einem Polyamid bestehen.

10. Verfahren nach einem der vorhergehenden Ansprüche, dadurch gekennzeichnet, daß der thermoplastische Kunststoff in der Brücke aus einem Polyamid, einem Polysulfon oder einem Polyethersulfon besteht.

## Claims

1. A process for manufacturing a tennis racket frame comprising the steps of:
a) forming a frame consisting of side pieces, said frame being formed of a tubular braid of thermoplastic fiber/carbon fiber hybrid yarn, into which a flexible, thin-walled, inflatable hose is inserted;
b) inserting a bridge of tubular hybrid yarn braid between said side pieces;
c) putting the frame and the bridge into a multipart metal mold which can be closed;
d) inflating the hose; and
e) heating the metal mold to an operating temperature,
characterized in that
f) prior to heating the metal mold, the bridge is partly filled with granules or a strand of a thermoplastic containing a propellant.

2. The process according to claim 1, characterized in that the bridge has two tongue-shaped segments at the ends, respectively, said segments embracing said side pieces.

3. The procees according to claim 1 or 2, characterized in that the hose is inflated simultaneously with or after the heating of the metal mold.

4. The process according to one of claims 1 to 3, characterized in that the thermoplastic containing a propellant has a melting temperature which is lower than the operating temperature of the metal mold, thus expanding when the metal mold is heated.

5. The process according to one of the preceding claims, characterized in that the hybrid yarn of the bridge is a thermoplastic fiber/carbon fiber hybrid yarn.

6. The process according to one of the preceding claims, characterized in that the granules containing a propellant are contained in a flexible, thin-walled, inflatable hose, which has been inserted into the hybrid yarn braid of the bridge.

7. The process according to one of the preceding claims, characterized in that the frame and the bridge consist of a hybrid yarn of consolidated thermoplastic fibers/carbon fibers.

8. The process according to one of the preceding claims, characterized in that the foamed thermoplastic within the bridge shows a density between 20 g/l and 400 g/l.

9. The process according to one of the preceding claims, characterized in that the thermoplastic fibers consist of a polyamide.

10. The process according to one of the preceding claims, characterized in that the thermoplastic within the bridge consists of a polyamide, a polysulfone or a polyether sulfone.

## Revendications

1. Procédé pour fabriquer un cadre de raquette de tennis comprenant les étapes consistant à :
a) former un cadre constitué de pièces latérales, ledit cadre étant formé d'un tressage tubulaire de fil hybride de fibre thermoplastique/fibre de carbone, dans lequel un tube flexible, à paroi fine, gonflable est inséré,
b) insérer un pont en tressage de fil hybride tubulaire entre lesdites pièces latérales,
c) placer le cadre et le pont dans un moule métallique multipièce qui peut être ferme,
d) gonfler le tube, et
e) chauffer le moule métallique à une température de fonctionnement,
caractérisé en ce que
f) avant de chauffer le moule métallique, le pont est partiellement rempli de granulés ou d'un toron d'un matériau thermoplastique contenant un agent d'expansion.

2. Procédé selon la revendication 1, caractérisé en ce que le pont comprend deux segments en forme de languette au niveau des extrémités respectives, lesdits segments enserrant lesdites pièces latérales.

3. Procédé selon la revendication 1 ou 2, caractérisé en ce que le tube est gonflé simultanément ou après le chauffage du moule métallique.

4. Procédé selon l'une des revendications 1 à 3, caractérisé en ce que le matériau thermoplastique contenant un agent d'expansion a une température de fusion qui est inférieure à la température de fonctionnement du moule métallique, de sorte qu'il se dilate quand le moule métallique est chauffé.

5. Procédé selon l'une des revendications précédentes, caractérisé en ce que le fil hybride du pont est un fil hybride de fibre thermoplastique/fibre de carbone.

6. Procédé selon l'une des revendications précédentes, caractérisé en ce que les granulés contenant un agent d'expansion sont contenus dans un tube flexible, à paroi fine gonflable, qui a été inséré dans le tressage de fil hybride du pont.

7. Procédé selon l'une des revendications précédentes, caractérisé en ce que le cadre et le pont sont constitués d'un fil hybride, de fibres thermoplastiques consolidées/fibres de carbone.

8. Procédé selon l'une des revendications précédentes, caractérisé en ce que le matériau thermoplastique alvéolaire dans le pont présente une densité entre 20 g/l et 400 g/l.

9. Procédé selon l'une des revendications précédentes, caractérisé en ce que les fibres thermoplastiques sont constituées d'un polyamide.

10. Procédé selon l'une des revendications précédentes, caractérisé en ce que le matériau thermoplastique dans le pont est constitué d'un polyamide, d'un polysulfone ou d'un sulfone de polyéther.
